# EUROPÄISCHE PATENTSCHRIFT

(11) **EP 2 047 004 B1**
(45) Veröffentlichungstag und Bekanntmachung des Hinweises auf die Patenterteilung: **18.05.2011**
(21) Anmeldenummer: 07785601.1
(22) Anmeldetag: 06.07.2007
(51) Int. Cl.: C22C 19/05, C22C 19/03

(54) **NICKELBASISLEGIERUNG**
NICKEL-BASED ALLOY
ALLIAGE À BASE DE NICKEL

(30) Priorität: 29.07.2006 DE 102006035111
(43) Veröffentlichungstag der Anmeldung: 15.04.2009
(73) Patentinhaber: ThyssenKrupp VDM GmbH, 58791 Werdohl (DE)
(72) Erfinder: KLÖWER, Jutta, 58636 Iserlohn (DE); SCHEIDE, Frank, 58762 Altena (DE)
(86) Internationale Anmeldenummer: PCT/DE2007/001203
(87) Internationale Veröffentlichungsnummer: WO 2008/014741

(56) Entgegenhaltungen:
- WO-A-00/00652
- DE-A1- 2 936 312
- DE-A1- 10 224 891
- US-A- 5 204 059

## Beschreibung

Die Erfindung betrifft eine Nickelbasislegierung mit Silizium, Aluminium und reaktiven Elementen als Legierungsbestandteile.

Nickelbasislegierungen werden unter anderem dazu eingesetzt, Elektroden von Zündelementen für Verbrennungskraftmaschinen zu erzeugen. An Verschleiß derartiger Elektroden sind zwei Schadensmechanismen zu betrachten, nämlich die Hochtemperaturkorrosion und die Funkenerrosion.

Der Verschleiß durch Hochtemperaturkorrosion lässt sich durch Masseverlustmessungen sowie durch metallographische Untersuchungen nach Auslagerung bei vorgegebenen Prüftemperaturen bestimmen.

Funkenerrosion ist ein Materialabbrand, der durch den Zündfunken verursacht wird. Bei jedem Funkenüberschlag wird ein begrenztes Materialvolumen aus den Elektroden herausgeschmolzen und teilweise verdampft.

Für beide Schadensmechanismen ist die Art der Oxidschichtausbildung von besonderer Bedeutung.

Um eine optimale Oxidschichtausbildung für den konkreten Anwendungsfall zu erreichen, sind bei Nickelbasislegierungen verschiedene Legierungselemente bekannt. So wirkt sich zum Beispiel Aluminium positiv auf die Oxidschichtausbildung aus. Auch ist bekannt, dass reaktive Elemente die Haftung der sich ausbildenden Oxidschicht verbessern können und dann die Lebensdauer erhöhen.

Durch die GB-A 2031950 ist eine Nickellegierung bekannt geworden, bestehend aus (in Masse-%) etwa 0,2 bis 3 % Si, etwa 0,5 % oder weniger Mn, wenigstens zwei Metallen, ausgewählt aus der Gruppe bestehend aus etwa 0,2 bis 3 % Cr, etwa 0,2 bis 3 % Al und etwa 0,01 bis 1 % Y, Rest Nickel.

In der DE-A 102 24 891 wird eine Legierung auf Nickelbasis vorgeschlagen, welche (in Masse-%) 1,8 bis 2,2 % Silizium, 0,05 bis 0,1 % Yttrium und/oder Hafnium und/oder Zirkonium, 2 bis 2,4 % Aluminium, Rest Nickel aufweist. Derartige Legierungen lassen sich bezüglich der hohen Aluminium- und Siliziumgehalte nur unter schwierigen Bedingungen bearbeiten und sind somit für den technischen Großeinsatz wenig geeignet.

Ziel des Erfindungsgegenstandes ist es, eine Nickelbasislegierung bereitzustellen, durch welche eine Erhöhung der Lebensdauer von daraus hergestellten Bauteilen durch Erhöhung der Funkenerrosions- und Oxidationsbeständigkeit bei gleichzeitig guter Umformbarkeit und Schweißbarkeit herbeiführbar ist.

Dieses Ziel wird erreicht durch eine Nickelbasislegierung, beinhaltend (in Masse-%)

| | |
|---|---|
| Al | 1,2 - < 2,0 % |
| Si | 1,2 - < 1,8 % |
| C | 0,001 - 0,1 % |
| S | 0,001 - 0,1 % |
| Cr | 0,03 - 0,1 % |
| Mn | 0,03 - 0,1 % |
| Cu | max. 0,1 % |
| Fe | 0,02 - 0,2 % |
| Mg | 0,005 - 0,06 % |
| Pb | max. 0,005 % |
| Y | 0,05 - 0,15 % und Hf 0,05 - 0,10 % oder |
| Y | 0,05 - 0,15 % und La 0,05 - 0,10 % oder |
| Y | 0,05 - 0,15 % und Hf 0,05 - 0,10 % und La 0,05 - 0,10 % |
| Ni | Rest und herstellungsbedingte Verunreinigungen. |

Bevorzugte alternative Ausgestaltungen des Erfindungsgegenstandes sind den Unteransprüchen wie folgt zu entnehmen.

### Nickelbasislegierung mit (in Masse-%)

| | |
|---|---|
| Al | 1,2 - < 2,0 % |
| Si | 1,2 - < 1,8 % |
| C | 0,001 - 0,05 % |
| S | 0,001 - 0,05 % |
| Cr | 0,03 - 0,1 % |
| Mn | 0,03 - 0,1 % |
| Cu | max. 0,1 % |
| Fe | 0,02 - 0,2 % |
| Mg | 0,005 bis 0,06 % |
| Pb | max. 0,005 % |
| Y | 0,10 - 0,15 % und Hf 0,05 - 0,10 % |
| Ni | Rest und herstellungsbedingte Verunreinigungen. |

### Nickelbasislegierung mit (in Masse-%)

| | |
|---|---|
| Al | 1,2 - < 2,0 |
| Si | 1,2 - < 1,8% |
| C | 0,001 - 0,05 % |
| S | 0,001 - 0,05 % |
| Cr | 0,03 - 0,1 % |
| Mn | 0,03-0,1 % |
| Cu | max. 0,1 % |
| Fe | 0,02- 0,2 % |
| Mg | 0,005 - 0,06 % |
| Pb | max. 0,005 % |
| Y | 0,10 - 0,15 % und La 0,05 bis 0,10 % |
| Ni | Rest und herstellungsbedingte Verunreinigungen. |

### Nickelbasislegierung mit (in Masse-%)

| | |
|---|---|
| Al | 1,2 - < 2,0 |
| Si | 1,2 - < 1,8 % |
| C | 0,001 - 0,05 % |
| S | 0,001 - 0,05 % |
| Cr | 0,03 - 0,1 % |
| Mn | 0,03 - 0,1 % |
| Cu | max. 0,1 % |
| Fe | 0,02 - 0,2 % |
| Mg | 0,005 - 0,06 % |
| Pb | max. 0,005 % |
| Y | 0,10 - 0,15 % und Hf 0,05 bis 0,10 % und La 0,05 - 0,10 %. |

Bezüglich der reaktiven Elemente sind somit drei Varianten denkbar, nämlich
Y + Hf,
Y + La sowie
Y + Hf + La.

Die erfindungsgemäße Nickelbasislegierung ist bevorzugt einsetzbar als Werkstoff für Elektroden von Zündkerzen für Benzinmotoren.

Durch gezielte Einstellung einerseits der Elemente Al, Si, Cr, Mn, Mg und andererseits der reaktiven Elemente Y, Hf, La in ihren jeweiligen Kombinationen kann eine Verbesserung der Lebensdauer von Elektrodenwerkstoffen durch Erhöhung der Funkenerrosions- und Oxidationsbeständigkeit bei gleichzeitig guter Umformbarkeit und Schweißbarkeit herbeigeführt werden.

Dem Element Mg kommt bezüglich der Abbindung von Schwefel eine besondere Bedeutung zu, so dass hier gezielt geringe Schwefelgehalte in der erfindungsgemäßen Nickelbasislegierung eingestellt werden können.

Bevorzugte Aluminiumgehalte werden (in Masse-%) gesehen im Bereich von 1,2 - 1,5 %.

Bevorzugte Siliziumgehalte werden (in Masse-%) gesehen im Bereich zwischen 1,2 und 1,8 %, insbesondere zwischen 1,2 und 1,5 %, während der bevorzugte Mg-Gehalt (in Masse-%) zwischen 0,008 und 0,05 % eingestellt wird.

Tabelle 1 zeigt als Gegenüberstellung vier erfindungsgemäße Laborchargen im Vergleich mit zwei dem Stand der Technik zugehörigen großtechnischen Chargen.

Die Laborcharge 1132 stellt ein Beispiel dar, bei welchem die reaktiven Elemente Y + Hf in der erfindungsgemäßen Nickelbasislegierung gegeben sind.

Die Laborcharge 1140 zeigt ein Beispiel, bei welchem die reaktiven Elemente Y + La in der erfindungsgemäßen Legierung vorhanden sind.

Die Laborchargen 1141 und 1142 offenbaren Beispiele, bei welchen als reaktive Elemente Y + La + Hf in der erfindungsgemäßen Nickelbasislegierung eingestellt wurden.

| **Element** | **LB 1132** | **LB 1140** | **LB 1141** | **LB 1142** | **NiCr2MnSi** | **NiAI1Si1Y** |
|---|---|---|---|---|---|---|
| **N**i | 96,83 | 96,91 | 96,89 | 96,79 | 96,24 | 97,56 |
| **Si** | 1,47 | 1,36 | 1,36 | 1,42 | 0,49 | 0,96 |
| **Al** | 1,38 | 1,43 | 1,44 | 1,40 | 0,02 | 0,98 |
| **Zr** | | | | | | |
| **Y** | 0,15 | 0,12 | 0,14 | 0,13 | | 0,17 |
| **Hf** | 0,08 | | 0,078 | 0,073 | | |
| **La** | | 0,09 | 0,096 | 0,096 | | |
| **Ti** | | | | 0,1 | 0,01 | 0,01 |
| **C** | 0,002 | 0,006 | 0,004 | 0,003 | 0,003 | 0,03 |
| **S** | 0,002 | 0,002 | 0,002 | 0,002 | 0,002 | 0,002 |
| **Co** | | | | | 0,04 | 0,05 |
| **Cu** | | | | | 0,01 | 0,01 |
| **Cr** | 0,04 | 0,03 | 0,06 | 0,04 | 1,57 | 0,01 |
| **Zr** | | | | | 0,01 | |
| **Mg** | 0,02 | 0,03 | 0,01 | 0,03 | 0,02 | 0,04 |
| **Mn** | 0,06 | 0,03 | 0,03 | 0,06 | 1,48 | 0,02 |
| **Fe** | 0,03 | 0,03 | 0,03 | 0,04 | 0,08 | 0,13 |
| **Pb** | | | | | 0,001 | 0,001 |

Die Figuren 1 und 2 zeigen für die Legierungen gemäß Tabelle 1 Masseverlustuntersuchungen bei Temperaturen von einerseits 900° C und andererseits 1.000° C.

Die beiden Vergleichslegierungen zeigen bereits bei 900°C Abplatzungen der vorab aufgebauten Oxidschicht. Bei 1.000°C trifft dies zwar auch auf die erfindungsgemäßen Legierungen zu, nicht jedoch in gleichem Umfang, wie bei den Vergleichslegierungen.

## Patentansprüche

1. Nickelbasislegierung, bestehend aus (in Masse-%)
| | |
|---|---|
| Al | 1,2 - < 2,0 % |
| Si | 1,2 - < 1,8 % |
| C | 0,001 - 0,1 % |
| S | 0,001 - 0,1 % |
| Cr | 0,03 - 0,1 % |
| Mn | 0,03 - 0,1 % |
| Cu | max. 0,1 % |
| Fe | 0,02 - 0,2 % |
| Mg | 0,005 - 0,06 % |
| Pb | max. 0,005 % |
| Y | 0,05 - 0,15 % und Hf 0,05 - 0,10 % oder |
| Y | 0,05 - 0,15 % und La 0,05 - 0,10 % oder |
| Y | 0,05 - 0,15 % und Hf 0,05 - 0,10 % und La 0,05 - 0,10 % |
| Ni | Rest und herstellungsbedingte Verunreinigungen. |

2. Nickelbasislegierung nach Anspruch 1, beinhaltend (in Masse-%)
| | |
|---|---|
| Al | 1,2 - < 2,0 % |
| Si | 1,2 - < 1,8 % |
| C | 0,001 - 0,05 % |
| S | 0,001 - 0,05 % |
| Cr | 0,03 - 0,1 % |
| Mn | 0,03 - 0,1 % |
| Cu | max. 0,1 % |
| Fe | 0,02 - 0,2 % |
| Mg | 0,005 bis 0,06 % |
| Pb | max. 0,005 % |
| Y | 0,10 - 0,15 % und Hf 0, 05 - 0,10 % |
| Ni | Rest und herstellungsbedingte Verunreinigungen. |

3. Nickelbasislegierung nach Anspruch 1, beinhaltend (in Masse-%)
| | |
|---|---|
| Al | 1,2 - < 2,0 |
| Si | 1,2 - < 1,8 % |
| C | 0,001 - 0,05 % |
| S | 0,001 - 0,05 % |
| Cr | 0,03 - 0,1 % |
| Mn | 0,03 - 0,1 % |
| Cu | max. 0,1 % |
| Fe | 0,02- 0,2 % |
| Mg | 0,005 - 0,06 % |
| Pb | max. 0,005 % |
| Y | 0,10-0,15 % und La 0,05 bis 0,10 % |
| Ni | Rest und herstellungsbedingte Verunreinigungen. |

4. Nickelbasislegierung nach Anspruch 1, beinhaltend (in Masse-%)
| | |
|---|---|
| Al | 1,2 - < 2,0 |
| Si | 1,2 - < 1,8 % |
| C | 0,001 - 0,05 % |
| S | 0,001 - 0,05 % |
| Cr | 0,03 - 0,1 % |
| Mn | 0,03 - 0,1 % |
| Cu | max. 0,1 % |
| Fe | 0,02 - 0,2 % |
| Mg | 0,005 - 0,06 % |
| Pb | max. 0,005 % |
| Y | 0,10 - 0,15 % und Hf 0,05 bis 0,10 % und La 0,05 - 0,10 %. |

5. Nickelbasislegierung nach einem der Ansprüche 1 bis 4, mit einem Gehalt (in Masse-%)
| | |
|---|---|
| Al | 1,2 -1,5 % |
| Si | 1,2 - 1,5 %. |

6. Nickelbasislegierung nach einem der Ansprüche 1 bis 5, mit einem Gehalt (in Masse-%)
| | |
|---|---|
| Mg | 0,008 - 0,05 %. |

7. Nickelbasislegierung nach einem der Ansprüche 1 bis 6, mit einem Gehalt (in Masse-%)
| | |
|---|---|
| Y+Hf | 0,11 - 0,18 %. |

8. Nickelbasislegierung nach einem der Ansprüche 1 bis 6, mit einem Gehalt (in Masse-%)
| | |
|---|---|
| Y+La | 0,11 - 0,18 % |

9. Nickelbasislegierung nach einem der Ansprüche 1 bis 6, mit einem Gehalt (in Masse-%)
| | |
|---|---|
| Y+Hf+La | 0,18 - 0,22 % |

10. Nickelbasislegierung nach einem der Ansprüche 1 bis 9, mit einem Gehalt (in Masse-%)
| | |
|---|---|
| Y+Mg | 0,11 - 0,13 %. |

11. Verwendung der Nickelbasislegierung nach einem der Ansprüche 1 bis 10 als Elektrodenwerkstoff für Zündelemente von Verbrennungskraftmaschinen.

## Claims

1. A nickel master alloy composed of (in % by mass)
| | |
|---|---|
| Al | 1.2 - < 2.0% |
| Si | 1.2 - < 1.8% |
| C | 0.001 - 0.1 % |
| S | 0.001 - 0.1 % |
| Cr | 0.03-0.1% |
| Mn | 0.03-0.1% |
| Cu | max. 0.1 % |
| Fe | 0.02 - 0.2% |
| Mg | 0.005 - 0.06% |
| Pb | max.0.005% |
| Y | 0.05 - 0.15% and Hf 0.05 - 0.10% or |
| Y | 0.05 - 0.15% and La 0.05 - 0.10% or |
| Y | 0.05 - 0.15% and Hf 0.05 - 0.10% and La 0.05 - 0.10% |
| Ni | rest and elaboration dependent impurities. |

2. A nickel master alloy according to claim 1 comprising (in % by mass)
| | |
|---|---|
| Al | 1.2 - < 2.0% |
| Si | 1.2 - < 1.8% |
| C | 0.001 - 0.05% |
| S | 0.001 - 0.05% |
| Cr | 0.03-0.1% |
| Mn | 0.03-0.1% |
| Cu | max. 0.1 % |
| Fe | 0.02 - 0.2% |
| Mg | 0.005 - 0.06% |
| Pb | max.0.005% |
| Y | 0.10 - 0.15% and Hf 0.05 - 0.10% |
| Ni | rest and elaboration dependent impurities. |

3. A nickel master alloy according to claim 1 comprising (in % by mass)
| | |
|---|---|
| Al | 1.2 - < 2.0% |
| Si | 1.2 - < 1.8% |
| C | 0.001 - 0.05% |
| S | 0.001 - 0.05% |
| Cr | 0.03-0.1% |
| Mn | 0.03-0.1% |
| Cu | max. 0.1 % |
| Fe | 0.02 - 0.2% |
| Mg | 0.005 - 0.06% |
| Pb | max.0.005% |
| Y | 0.10 - 0.15% and La 0.05 - 0.10% |
| Ni | rest and elaboration dependent impurities. |

4. A nickel master alloy according to claim 1 comprising (in % by mass)
| | |
|---|---|
| Al | 1.2 - < 2.0% |
| Si | 1.2 - < 1.8% |
| C | 0.001 - 0.05% |
| S | 0.001 - 0.05% |
| Cr | 0.03-0.1% |
| Mn | 0.03-0.1% |
| Cu | max. 0.1 % |
| Fe | 0.02 - 0.2% |
| Mg | 0.005 - 0.06% |
| Pb | max.0.005% |
| Y | 0.10 - 0.15% and Hf 0.05 - 0.10% and La 0.05 - 0.10%. |

5. A nickel master alloy according to one of the claims 1 through 4 comprising a content of (in % by mass)
| | |
|---|---|
| Al | 1.2 - 1.5% |
| Si | 1.2 - 1.5%. |

6. A nickel master alloy according to one of the claims 1 through 5 comprising a content of (in % by mass)
| | |
|---|---|
| Mg | 0.008 - 0.05%. |

7. A nickel master alloy according to one of the claims 1 through 6 comprising a content of (in % by mass)
| | |
|---|---|
| Y + Hf | 0.11 - 0.18%. |

8. A nickel master alloy according to one of the claims 1 through 6 comprising a content of (in % by mass)
| | |
|---|---|
| Y + La | 0.11 - 0.18%. |

9. A nickel master alloy according to one of the claims 1 through 6 comprising a
content of (in % by mass)
| | |
|---|---|
| Y + Hf+La | 0.18 - 0.22%. |

10. A nickel master alloy according to one of the claims 1 through 9 comprising a content of (in % by mass)
| | |
|---|---|
| Y + Mg | 0.11 - 0.13%. |

11. Use of the nickel master alloy according to one of the claims 1 through 10 as electrode material of ignition elements of combustion engines.

## Revendications

1. Alliage à base de nickel composé de (en % en poids)
| | |
|---|---|
| Al | 1,2 - <2,0% |
| Si | 1,2 - < 1,8 % |
| C | 0,001 - 0,1 % |
| S | 0,001 - 0,1 % |
| Cr | 0,03 - 0,1 % |
| Mn | 0,03 - 0,1 % |
| Cu | max. 0,1 % |
| Fe | 0,02 - 0,2 % |
| Mg | 0,005 - 0,06 % |
| Pb | max. 0,005 % |
| Y | 0,05 - 0,15 % et Hf 0,05 - 0,10 % ou |
| Y | 0,05 - 0,15 % et La 0,05 - 0,10 % ou |
| Y | 0,05 - 0,15 % et Hf 0,05 - 0,10 % et La 0,05 - 0,10 % |
| Ni | reste et des impuretés résultant de l'élaboration. |

2. Alliage à base de nickel selon la revendication 1 comprenant (en % en poids)
| | |
|---|---|
| Al | 1,2 - <2,0% |
| Si | 1,2 - < 1,8 % |
| C | 0,001 - 0,05 % |
| S | 0,001 - 0,05 % |
| Cr | 0,03 - 0,1 % |
| Mn | 0,03 - 0,1 % |
| Cu | max. 0,1 % |
| Fe | 0,02 - 0,2 % |
| Mg | 0,005 - 0,06 % |
| Pb | max. 0,005 % |
| Y | 0,10 - 0,15 % et Hf 0, 05 - 0,10 % |
| Ni | reste et des impuretés résultant de l'élaboration. |

3. Alliage à base de nickel selon la revendication 1 comprenant (en % en poids)
| | |
|---|---|
| Al | 1,2 - < 2,0 % |
| Si | 1,2 - < 1,8 % |
| C | 0,001 - 0,05 % |
| S | 0,001 - 0,05 % |
| Cr | 0,03 - 0,1 % |
| Mn | 0,03 - 0,1 % |
| Cu | max. 0,1 % |
| Fe | 0,02 - 0,2 % |
| Mg | 0,005 - 0,06 % |
| Pb | max. 0,005 % |
| Y | 0,10 - 0,15 % et La 0, 05 - 0,10 % |
| Ni | reste et des impuretés résultant de l'élaboration. |

4. Alliage à base de nickel selon la revendication 1 comprenant (en % en poids)
| | |
|---|---|
| Al | 1,2 - <2,0% |
| Si | 1,2 - < 1,8 % |
| C | 0,001 - 0,05 % |
| S | 0,001 - 0,05 % |
| Cr | 0,03 - 0,1 % |
| Mn | 0,03 - 0,1 % |
| Cu | max. 0,1 % |
| Fe | 0,02 - 0,2 % |
| Mg | 0,005 - 0,06 % |
| Pb | max. 0,005 % |
| Y | 0,10 - 0,15 % et Hf 0,05 - 0,10 % et La 0,05 - 0,10 %. |

5. Alliage à base de nickel selon l'une des revendications 1 à 4 ayant une teneur en (en % en poids)
| | |
|---|---|
| Al | 1,2 - 1,5 % |
| Si | 1,2 - 1,5%. |

6. Alliage à base de nickel selon l'une des revendications 1 à 5 ayant une teneur en (en % en poids)
| | |
|---|---|
| Mg | 0,008 - 0,05 %. |

7. Alliage à base de nickel selon l'une des revendications 1 à 6 ayant une teneur en (en % en poids)
| | |
|---|---|
| Y + Hf | 0,11 - 0,18 %. |

8. Alliage à base de nickel selon l'une des revendications 1 à 6 ayant une teneur en (en % en poids)
| | |
|---|---|
| Y + La | 0,11 - 0,18 %. |

9. Alliage à base de nickel selon l'une des revendications 1 à 6 ayant une teneur en (en % en poids)
| | |
|---|---|
| Y + Hf + La | 0,18 - 0,22 %. |

10. Alliage à base de nickel selon l'une des revendications 1 à 9 ayant une teneur en (en % en poids)
| | |
|---|---|
| Y + Mg | 0,11 - 0,13 %. |

11. Utilisation d'un alliage à base de nickel selon l'une des revendications 1 à 10 en tant que matière d'électrodes pour des éléments d'amorçage des moteurs à combustion interne.
